# EUROPÄISCHE PATENTSCHRIFT

(11) **EP 0 351 811 B1**
(45) Veröffentlichungstag und Bekanntmachung des Hinweises auf die Patenterteilung: **16.12.1992**
(21) Anmeldenummer: 89113229.2
(22) Anmeldetag: 19.07.1989
(51) Int. Cl.: B22D 18/04

(54) **Niederdruckgiessverfahren**
Low pressure die casting process
Procédé de la coulée à basse pression

(30) Priorität: 20.07.1988 DE 3824609
(43) Veröffentlichungstag der Anmeldung: 24.01.1990
(73) Patentinhaber: Bayerische Motoren Werke Aktiengesellschaft, 80788 München (DE)
(72) Erfinder: Geyer, Wolfgang, D-8000 München 40 (DE); Regusewicz, Franz, D-8300 Ergolding (DE)

(56) Entgegenhaltungen:
- DE-A- 2 361 934
- DE-B- 2 545 178
- DE-C- 3 016 325
- SOVIET INVENTIONS ILLUSTRATED, Woche 8533, 26. September 1985, Zusammenfassung Nr. 201903 M/22, Derwent Publications Ltd., London, GB; & SU-A-1135546 (RABINOVICH) 23.01.1985
- SOVIET INVENTIONS ILLUSTRATED, Woche 8548, 24. Dezember 1985, Zusammenfassung Nr. 301337 M/22, Derwent Publications Ltd., London,GB; SU-A-1156841 (MOLCHANOV) 23.05.1985
- PATENT ABSTRACTS OF JAPAN, Band 8, Nr. 274 (M-345)(1711), 14. Dezember 1984; & JP-A-59144564 (HITACHI) 18.08.1984
- PATENT ABSTRACTS OF JAPAN, Band 12, Nr. 27 (M-662)(2874), 27. Januar 1988; & JP-A-62183955 (ENBISHI) 12.08.1987

## Beschreibung

Die Erfindung bezieht sich auf ein Niederdruckgießverfahren, insbesondere zum Herstellen von Zylinderköpfen, nach dem Oberbegriff des ersten Anspruchs.

Ein Verfahren nach den gattungsgemäßen Merkmalen beschreibt die DE-OS 23 61 934. Daraus ist es zur Herstellung von Zylinderköpfen im Niederdruckgießverfahren bekannt, das bzw. die Verteilrohr(e) innerhalb des von den Außenkonturen des Formhohlraumes begrenzten Raumes münden zu lassen. Üblicherweise ist bei Zylinderköpfen dort der Brennraum. Dies hat den Nachteil, daß in diesem thermisch hochbelasteten Bereich das Materialgefüge durch die einströmende Schmelze negativ beeinflußt werden kann. Außerdem ist hierbei eine Kühlung der Brennraumfläche während des Gießvorganges zur Verbesserung der Gefügequalität, z. B. durch Einbringen von Kernstiften, nicht möglich, da der Raum durch die Verteilrohre nicht zugänglich ist bzw. wegen der Nachspeisung von Schmelze nicht gekühlt werden kann.

Aus der DE-AS 25 45 178 ist es auch bekannt, Zylinderköpfe dadurch im Gießverfahren herzustellen, daß die Schmelze im Bereich des Brennraumbodens in den Formhohlraum einströmt. Weiterhin ist es daraus bekannt, daß man gußtechnisch gute Zylinderköpfe dann erreichen kann, wenn man eine Vielzahl von Gießkanälen vorsieht, die aber alle innerhalb des Formhohlraumes liegen.

Auch die DE-PS 30 16 325 beschreibt ein Gießverfahren, bei dem die Schmelze unmittelbar innerhalb des Formhohlraumes hochsteigt.

Aufgabe der vorliegenden Erfindung ist es, hier Abhilfe zu schaffen und das eingangs genannte Gießverfahren derart weiterzubilden, daß ein optimales Gußgefüge bei hoher Lebensdauer der einzelnen Kokillenteile, sowie bei einer kürzeren Gießzeit erzielt wird.

Diese Aufgabe wird erfindungsgemäß durch die kennzeichnenden Merkmale des ersten Anspruchs gelöst. Die Lösung basiert in der Kombination der beiden Teilmerkmale. Hierdurch wird erreicht, daß thermisch beherrschbare Verteilrohre vorgesehen werden können, ohne daß die Schmelze direkt in kritische Bereiche des späteren Gußstückes eintritt. Dadurch wird bei der Herstellung von Zylinderköpfen beispielsweise eine Verbesserung der Gefügequalität im Brennraumbereich erzielt. Auch ist es nach der Erfindung möglich, die Verteilrohre weit auseinanderliegend auszubilden, so daß in jedem Fall eine gezielte Kühlung des kritischen Kokillen- bzw. Gußstückbereiches erreicht wird. Durch die Verwendung von Formsand bzw. Kernsand als teilweise Führungselemente für die flüssige Schmelze wird dort eine Isolierung der Kokille erzielt. Verzug und Maßprobleme treten damit nicht mehr auf. Auch kann man hierdurch auf einen Angußtopf verzichten.

Als ausreichend hat sich bereits die Weiterbildung nach Anspruch 2 herausgestellt. Damit werden die bisher besonders hochbelasteten Kokillenteile thermisch entlastet.

Die Weiterbildung nach Anspruch 3 vereinfacht den Arbeitsaufwand erheblich, da nunmehr die bereits anderweitig vorgesehenen Sandkerne gleichzeitig zur Schmelzeführung außerhalb des Formhohlraumes benutzt werden.

Verfahrenstechnisch günstig hat sich die Weiterbildung nach Anspruch 4 erwiesen. Dies ist im übrigen auch vollkommen ausreichend, da aufgrund dieser Anordnung der Verteilrohre das feststehende Kokillenteil gezielt gekühlt werden kann.

Eine andere Weiterbildung schlägt Anspruch 5 vor.

Hiermit kann sowohl eine gezielte Kühlung des zu gießenden Werkstückes als auch der Kokillenhälfte erzielt werden.

Die Weiterbildung nach Anspruch 6 hat den Vorteil, daß eine gleichmäßige Verteilung der thermischen Belastung der Kokille möglich ist und damit ist auch ein gleichmäßiger Füllvorgang und Erstarrungsverlauf der herzustellenden Gußstücke möglich. Beides bewirkt eine Verbesserung der Materialqualität und damit eine erhöhte Lebensdauer des Gußstückes. Auch verkürzt sich hierdurch die Gießzeit.

Allgemein kann festgehalten werden, daß durch das erfindungsgemäße Verfahren sowohl die gegossenen Werkstücke gefügeseitig als auch die Standzeit der Kokille verbessert werden. Damit sinkt auch der Ersatzbedarf an Kokillen. Durch die verbesserten Kühlbedingungen sinkt zudem die Erstarrungszeit des Werkstückes, somit also seine Herstellungszeit.

Im folgenden wird die Erfindung anhand eines bevorzugten Ausführungsbeispieles schematisch dargestellt.

Dargestellt ist ein Querschnitt durch eine Kokille und einen Niederdruckofen. Der Niederdruckofen ist mit 1 bezeichnet. Er ist mit flüssiger Schmelze 2 gefüllt. In diese Schmelze ragen zwei Verteilrohre 3 und 4. An der Mündung 5,6 der Verteilrohre 3, 4 ist der verfahrbar angeordnete Kokillenteil 7 angeordnet. Er besteht aus den drei Teilstücken 8, 9 und 10.

Fest verbunden mit den Verteilrohren 3, 4 ist die Eingußformhälfte 11, also der nicht verfahrbare Teil der Kokille.

Das Kokillenteil 7 und die Eingußformhälfte 11 begrenzen den Formhohlraum 12, also das zu gießende Werkstück.

Zur besseren Kenntlichmachung ist in der Abbildung der Formhohlraum 12 schraffiert. Er stellt in diesem Beispiel einen Querschnitt durch einen Zylinderkopf einer Brennkraftmaschine dar.

In den Formhohlraum 12 ragen die beiden Sandkerne 13 und 14 (ebenfalls schraffiert). Sie bilden in diesem speziellen Beispiel den Einlaß- und Auslaßkanal für den Zylinderkopf. Die beiden Sandkerne 13 und 14 sind in den Teilstücken 8 und 10 gehalten. Darüber hinaus sind ihre aus dem Formhohlraum 12 herausragenden Enden 15 und 16 bis zu den Mündungen 5 und 6 der Verteilrohre 3 und 4 verlängert. Dadurch werden die Teilstücke 8 und 10 vor der in den Verteilrohren 3 und 4 hochsteigenden Schmelze isoliert. Lediglich die Eingußformhälfte 11 gelangt im Mündungsbereich 5 und 6 der Verteilrohre 3 und 4 mit der heißen Schmelze in Kontakt.

Um im Bereich der Gußstückmitte in der Eingußformhälfte 11 zwischen den beiden Mündungsbereichen 5 und 6 die Eingußformhälfte 11 zu kühlen, ist in dem Beispiel schematisch eine Aussparung 17 dargestellt. In dieser Aussparung können Kühleinrichtungen untergebracht werden. Auch können in diesem Bereich bis nahe an die Oberfläche des Formhohlraumes 12 heranragende Kernstifte zur gezielten Kühlung des Gefüges und damit einer besseren Gefügehomogenität eingebracht werden.

Wie allgemein in der Abbildung ersichtlich ist, verlaufen die beiden Verteilrohre 3 und 4 außerhalb der Umfangslinien, die von dem Formhohlraum 12 umschlossen sind. Die Verteilrohre 3 und 4 sind also seitlich außerhalb des Formhohlraumes 12 angeordnet. Je nach Größe der Längsachse des Formhohlraumes 12 können mehrere Verteilrohre 3, 4 hintereinander angeordnet werden.

Werden andere Teile als der in dem Beispiel genannte Zylinderkopf für Brennkraftmaschinen hergestellt und weisen diese Teile im Bereich der Mündungen 5 und 6 der Verteilrohre 3 und 4 keine aus dem Formhohlraum herausragenden Sandkerne auf, so können die in der thermisch schwerer zu beherrschenden Kokillenhälfte verlaufenden Schmelzekanäle auch gemäß dem Verfahren geschützt werden, indem diese zumindest zum Teil mit Formsand bzw. Kernsand ausgekleidet werden. Dies ist eine einfache Möglichkeit, weniger Verschleiß und Ersatzteilbedarf durch Wegfall der Angußtöpfe bei einer besseren Qualität des Gußteiles zu erzielen. Damit erhöht sich die Lebensdauer der Kokille bei gleichzeitiger Erhöhung der Taktzeit des Gießvorganges.

## Patentansprüche

1. Niederdruckgießverfahren, insbesondere zum Herstellen von Zylinderköpfen für Brennkraftmaschinen unter Verwendung von Stahlkokillen (7,11), wobei Schmelze (2) in den Formhohlraum (12) hochsteigend einströmt,
dadurch gekennzeichnet, daß die Schmelze (2) seitlich außerhalb des Formhohlraumes (12) in die Kokille (7,11) eintritt und daß die Schmelze (2) innerhalb der Kokille (7,11) bis zum Formhohlraum (12) zumindest teilweise durch aus Formsand gebildete Kanäle fließt.

2. Niederdruckgießverfahren nach Anspruch 1,
dadurch gekennzeichnet, daß der Formsand die Schmelze (2) nur in der thermisch schwer zu beherrschenden Kokillenhälfte (7) führt.

3. Niederdruckgießverfahren nach Anspruch 1 oder 2, bei dem weiterhin Sandkerne verwendet werden,
dadurch gekennzeichnet, daß die Sandkerne (13,14) außerhalb der Formhohlräume (12) derart verlängert sind, daß sie zur Schmelzeführung verwendet werden können.

4. Verfahren nach Anspruch 3,
dadurch gekennzeichnet, daß die Sandkerne (13,14) nur in dem bzw. den verfahrbaren Kokillenteil(en) (7) den Schmelzekanal begrenzen.

5. Verfahren nach einem der vorangegangenen Ansprüche,
dadurch gekennzeichnet, daß die Eingußformhälfte (11) der Kokille (7,11) im Bereich zwischen den Verteilrohren (3,4) gekühlt wird.

6. Verfahren nach einem der vorangegangenen Ansprüche,
dadurch gekennzeichnet, daß die Schmelze (2) symmetrisch zum Formhohlraum (12) in die Kokille (7,11) einströmt.

## Claims

1. A low pressure die casting process, especially for the production of cylinder heads for internal combustion engines using a steel mould (7, 11) in which melt (2) flows so as to rise into the mould cavity (12),
characterised in that the melt (2) enters laterally outside the mould cavity (12) into the mould (7, 11) and that the melt (2) inside the mould (7, 11) flows up to the mould caviity (12) at least partially through channels formed from moulding sand.

2. A low pressure die casting process according to Claim 1,
characterised in that the moulding sand guides the melt (2) only in the mould half (7) which is thermally difficult to control.

3. A low pressure die casting process according to Claim 1 or 2, in which, in addition, sand cores are used,
characterised in that the sand cores (13, 14) are extended outside the mould cavities (12) such that they may be used to guide the melt.

4. A process according to Claim 3,
characterised in that the sand cores (13, 14) bound the melt channel in the movable mould part(s) (7) only.

5. A process according to any one of the preceding claims,
characterised in that the pouring mould half (11) of the mould (7, 11) is cooled in the region between the distributor pipes (3, 4).

6. A process according to any one of the preceding claims,
characterised in that the melt (2) flows symmetrically to the mould cavity (12) in the mould (7, 11).

## Revendications

1. Procédé d'injection basse pression notamment pour la fabrication de culasses de moteurs à combustion interne utilisant des coquilles en acier (7, 11), le produit en fusion (2) remontant dans la cavité (12) du moule,
procédé caractérisé en ce que le produit en fusion (2) pénètre latéralement dans la coquille (7, 11), à l'extérieur de la cavité (12) du moule et en ce que le produit en fusion (2) s'écoule dans la coquille (7, 11) jusqu'à la cavité (12) en passant au moins partiellement à travers des canaux en sable de moulage.

2. Procédé d'injection basse pression selon la revendication 1, caractérisé en ce que le sable de moulage conduit le produit en fusion (2) seulement dans la moitié de coquille (7) qui est difficile à traiter sur le plan thermique.

3. Procédé d'injection basse pression selon la revendication 1 ou 2, utilisant en outre des noyaux en sable, procédé caractérisé en ce que les noyaux en sable (13, 14) sont prolongés à l'extérieur des cavités (12) du moule de manière à pouvoir servir à l'alimentation en produit en fusion.

4. Procédé selon la revendication 3, caractérisé en ce que les noyaux en sable (13, 14) ne délimitent le canal pour le produit en fusion que dans la ou les parties mobiles (7) de la coquille.

5. Procédé selon l'une des revendications précédentes, caractérisé en ce que la moitié (11) de la coquille (7, 11) servant à l'injection est refroidie dans la zone comprise entre les tubes de distribution (3, 4).

6. Procédé selon l'une des revendications précédentes, caractérisé en ce que le bain (2) s'écoule de manière symétrique dans la coquille (7, 11) par rapport à la cavité (12).
